# EUROPÄISCHE PATENTSCHRIFT

(11) **EP 0 233 152 B1**
(45) Veröffentlichungstag und Bekanntmachung des Hinweises auf die Patenterteilung: **02.01.1992**
(21) Anmeldenummer: 87810075.9
(22) Anmeldetag: 06.02.1987
(51) Int. Cl.: G03C 7/28

(54) **Photographisches Material für das Silberfarbbleichverfahren**
Photographic material for the silver-dye bleaching process
Matériau photographique pour le blanchiment des couleurs à l'argent

(30) Priorität: 11.02.1986 CH 536/86
(43) Veröffentlichungstag der Anmeldung: 19.08.1987
(73) Patentinhaber: ILFORD AG, 1701 Fribourg (CH)
(72) Erfinder: Steiger, Rolf, Dr., CH-1724 Praroman (CH); Schellenberg, Matthias, Dr., CH 1723 Marly (CH)
(74) Vertreter: Matthews, Richard Nordan

(56) Entgegenhaltungen:
- EP-A- 0 039 313
- EP-A- 0 040 171
- EP-A- 0 149 978
- DE-A- 1 547 646
- DE-A- 1 900 790
- DE-A- 1 901 422
- DE-A- 1 917 812
- DE-A- 2 018 363
- DE-B- 1 166 621
- US-A- 2 055 407
- US-A- 4 118 232
- US-E- 23 357

## Beschreibung

Die vorliegende Erfindung betrifft neues photographisches Material für das Silberfarbbleichverfahren.

An photographische Materialien für das Silberfarbbleichverfahren werden ständig steigende Anforderungen gestellt. Insbesondere werden immer kürzere Verarbeitungszeiten erwartet.

Kürzere Verarbeitungszeiten erfordern höhere Temperaturen der Verarbeitungsbäder und/oder eine Verminderung der Schichtdicke des photographischen Materials, wobei dünnere Schichten auch aus anderen Gründen wünschenswert sind, da sie die Bildschärfe erhöhen und die Ausnützbarkeit der Verarbeitungsbäder verbessern.

Einer Schichtdickenverminderung entspricht aber eine Vergrösserung des Farbstoff: Gelatine-Verhältnisses, da die maximale Farbstoffdichte (bzw. -menge pro Flächeneinheit) vom Produkt her gegeben ist. Den mit den bekannten diffusionsfesten, wasserlöslichen Bildfarbstoffen erreichbaren Farbstoff: Gelatine-Verhältnissen sind jedoch Grenzen gesetzt, bei deren Ueberschreitung störende Viskositätsänderungen der Giesslösungen auftreten können, die zu erheblichen Begussproblemen führen.

Es ist bereits bekannt wasserunlösliche Salze von Azofarbstoffen in Silberfarbbleichmaterialien anzuwenden. So wird beispielsweise in DE-B-1 166 621 die Verwendung von Dispersionen von Schwermetallverbindungen von Azofarbstoffen in Silberfarbbleichmaterialien zur Erhöhung der Lichtbeständigkeit beschrieben. Diese Dispersionen sind aber nicht kolloidal und daher schwer bleichbar.

EP-A-0 149 978 beschreibt ein Verfahren zur Herstellung photographischer Bilder nach dem Silberfarbbleichverfahren wobei die Bildfarbstoff enthaltende Gelatineschicht ein Verhältnis von Gelatine zu Farbstoff von höchstens 10:1 aufweist.

Aufgabe der vorliegenden Erfindung ist es daher, ein photographisches Material für das Silberfarbbleichverfahren bereitzustellen, das praktisch ohne Schwierigkeiten giessbare Schichten mit einem grösseren Farbstoff: Gelatine-Verhältnis als bisher üblich enthält.

Es wurde nun gefunden, dass solche Schichten durch Verwendung einer kolloidalen Dispersion von wasserunlöslichen Salzen wasserlöslicher, zur Lackbildung befähigter Azofarbstoffe in Gelatine erhältlich sind.

Gegenstand der vorliegenden Anmeldung ist somit photographisches Material für das Silberfarbbleichverfahren, das in mindestens einer Schicht eine kolloidale Dispersion von wasserunlöslichen Salzen wasserlöslicher, zur Lackbildung befähigter Azofarbstoffe in Gelatine enthält, dadurch gekennzeichnet, dass die Kolloidteilchen stäbchenförmig sind und eine Länge von 0,01 bis 1 µm besitzen, das Gewichtsverhältnis von Azofarbstoff zu Gelatine 1 : 1 bis 1 : 10 beträgt und die kolloidale Dispersion durch Umsetzung der Azofarbstoffe mit mindestens der stöchiometrischen Menge von 2- oder 3-wertigen Metallsalzen in Gegenwart von Gelatine erhalten wird.

Weitere Gegenstände der vorliegenden Erfindung sind ein Verfahren zur Herstellung des erfindungsgemässen photographischen Materials sowie die darin verwendete kolloidale Dispersion.

Zur Herstellung der im erfindungsgemässen Material verwendeten kolloidalen Dispersion werden die zur Lackbildung befähigten Azofarbstoffe mit mindestens der stöchiometrischen Menge, vorzugsweise in 5 bis 10 %igen Ueberschuss an 2- oder 3-wertigen Metallsalzen in Gegenwart von Gelatine umgesetzt.

Als Metallsalze können solche verwendet werden, die die photographischen Eigenschaften des Materials nicht beeinträchtigen. Vorzugsweise kommen Salze von Magnesium, Calcium, Strontium, Barium, Zink, Kobalt, Nickel, Lanthan, den Lanthaniden oder Mischungen dieser Salze in Frage. Besonders bevorzugt sind Magnesium, Calcium-, Barium- und Lanthansalze, wobei den Bariumsalzen die grösste Bedeutung zukommt. Die genannten Metalle werden in Form wasserlöslicher Salze, vorzugsweise als Nitrate, eingesetzt.

Geeignete Azofarbstoffe sind z.B. die bekannten wasserlöslichen Azofarbstoffe, die als Bildfarbstoffe in Silberfarbbleichmaterialien verwendet werden können und in einer Vielzahl von Patentanmeldungen beschrieben sind wie z.B.
CH 433 979, CH 448 740, CH 440 965, CH 501 247, CH 528 753, CH 489 038, CH 528 753, CH 489 038, CH 512 082, CH 515 528, CH 524 834, CH 567 282, CH 551 643, CH 563 600, CH 572 230, CH 566 029, CH 572 231, US 3 931 142 und EP 169 808. Aber auch andere Azofarbstoffe, die nicht in diesen Dokumenten beschrieben sind, eignen sich zur Verwendung in den erfindungsgemässen kolloidalen Dispersionen, solange diese Farbstoffe durch die genannten Metallsalze verlackt und in der für Silberfarbbleichmaterialien üblichen Weise gebleicht werden können.

Die aufgezählten Farbstoffe lassen sich durch die folgende Formel
wiedergeben, worin
A, B und D unabhänging voneinander Phenyl oder Naphthyl sind, wobei diese Reste gegebenenfalls mit Hydroxyl, Amino, -NHR₁ oder -N(R₂)₂ substituiert sind, worin R₁ und R₂ Alkyl mit 1 bis 8 Kohlenstoffatomen, -C₂H₄OH, -COR₃, worin R₃ Alkyl mit 1 bis 10 Kohlenstoffatomen ist, Phenyl, Phenyl substituiert mit Halogen, Alkoxy, Acylamino, Alkylcarbonyl, Alkylsulfonyl oder Halogenalkyl mit je 1 bis 4 Kohlenstoffatomen im Alkylrest, oder Carboxyl,
worin R₄ und R₄ʹ unabhängig voneinander Wasserstoff, Halogen, Nitro, Trifluormethyl, Alkyl oder Alkoxy mit je 1 bis 4 Kohlenstoffatomen, -NHCOX, -NHSO₂Y, -COZ oder -SO₂Z sind, worin X Hydroxyl, HO₂C-alkyl, HO₂C-alkenyl, HO₂C-phenyl, HO₃S-phenyl, Phenyl, Furanyl, Thienyl, Pyridyl, Y Alkyl, Phenyl, Alkylphenyl oder HO₂C-phenyl und Z Alkyl oder Amino ist, oder R₁ und R₂

worin R₅ Wasserstoff, Methyl oder Chlor ist, oder
sind, und R₁ zusätzlich ein Rest der Formel
oder A, B und D unabhängig voneinander gegebenenfalls mit -OCH₃, -OC₂H₅, -OC₂H₄OH, -OC₂H₄OCH₃, -OC₂H₄OC₂H₄OH, -SCH₃, -SC₂H₅, -SO₂CH₃, -SO₂C₂H₅, -SO₃C₄H₉ oder -CO₂R₆ oder -OCOR₆, worin R₆ Alkyl mit 1 bis 5 Kohlenstoffatomen oder Phenyl ist, substituiert sind,
I, U und V -SO₃M oder -CO₂M sind, worin M Wasserstoff, Natrium oder Kalium ist,
Z, wenn n 2 ist, ein über je eine -NH-Gruppe an die benachbarten aromatischen Reste B gebundenes Brückenglied oder, wenn n 1 ist, ein direkt an B gebundener Rest der Formel
m 0,1 oder 2, n 1 oder 2 ist, p, q und r 0,1, 2 oder 3 sind und t 0 oder 1 ist.

In den Verbindungen der Formel (1) stellt Z, wenn t = 1 und n = 2, ein Brückenglied dar, das zwei gleiche oder verschiedene Farbstoffteile miteinander verbindet. Z kann z.B. einen der folgenden zweiwertigen Reste der Formel
-S- , insbesondere -N=N- ,
, -SO- , -SO₂- , -NH- , -O- , -CH₂- und -O-C₂H₄-O- , sowie
darstellen. Ferner kann Z über je eine -NH-Gruppe an die benachbarten aromatischen Gruppen B gebunden sein und lässt sich somit beispielsweise als Rest der folgenden Acylierungskomponenten darstellen:
Thiophosgen, Pimelinsäuredichlorid, Korksäuredichlorid, Azelainsäuredichlorid, Sebazinsäuredichlorid, Chlorbernsteinsäuredichlorid, 2,3-Dichlorbernsteinsäuredichlorid, Fumarsäuredichlorid, Terephthaloylchlorid, Isophthaloylchlorid, 5-Nitrosophthaloylchlorid, Thiophen-2, 5-dicarbonsäuredichlorid, Furan-2,5-dicarbonsäuredichlorid, Pyridin-2,5-dicarbonsäuredichlorid, Pyridin-2,6-dicarbonsäuredichlorid, Pyridin-3,5-dicarbonsäuredichlorid, Azobenzol-3,3ʹ-dicarbonsäuredichlorid, 4,4ʹ-Dimethylazobenzol-3,3ʹ-dicarbonsäuredichlorid, 4,4ʹ-Dichlorazobenzol-3,3ʹ-dicarbonsäuredichlorid, Azobenzol-4,4ʹ-dicarbonsäuredichlorid, 2,2ʹ-Dimethoxyazobenzol-5,5ʹ-dicarbonsäuredichlorid, Pyrrol-2,5-azobenzol-5,5ʹ-dicarbonsäuredichlorid, 2,2ʹ-Dichlorazobenzol-5,5ʹdicarbonsäuredichlorid, 2,2ʹ-Dimethylazobenzol-4,4ʹ-dicarbonsäuredichlorid, 3,3ʹ-Dichlorazobenzol-4,4ʹ-dicarbonsäuredichlorid, Azobenzol-4,4ʹ-disulfonsäuredichlorid, Azobenzol-3,3ʹ-disulfonsäuredichlorid, Diphenylsulfon-(1,1ʹ)-4,4ʹ-dicarbonsäuredichlorid, Benzol-1,3-disulfonsäurechlorid, Diphenylmethan-3,3ʹ-dicarbonsäuredichlorid, Diphenylmethan-4,4ʹ-dicarbonsäuredichlorid, Diphenylsulfid-4,4ʹ-dicarbonsäuredichlorid, Diphenyldisulfid-2,2ʹ-dicarbonsäuredichlorid, Diphenyldisulfid-4,4ʹ-dicarbonsäuredichlorid, Cyanurchlorid, Methoxycyanurchlorid, 1-Phenyl-3,5-dichlor-s-triazin, 1-Methoxy-3,5-dichlor-s-triazin, und insbesondere Phosgen, Oxalylchlorid, Malonsäuredichlorid, Bernsteinsäuredichlorid, Glutarsäuredichlorid, Adipinsäuredichlorid, 2,2ʹ-Dimethylazobenzol-5,5ʹ-dicarbonsäuredichlorid, 4,4ʹ-Dichlorazobenzol-5,5ʹ-dicarbonsäuredichlorid;
ferner die Verbindungen der Formeln
worin X₁ und X₂ Wasserstoff oder Methoxy sind, sowie

Bevorzugte Azofarbstoffe der Formel (1) enthalten mindestens 2, insbesondere mindestens 3 Sulfogruppen.

Eine besonders geeignete Gruppe von Azofarbstoffen der Formel (1) entspricht der Formel
worin A₁ Wasserstoff, Methyl, Hydroxyäthyl, Phenyl oder mit Alkyl, Halogenalkyl oder Alkoxy mit je 1 bis 4 Kohlenstoffatomen, Halogen, Sulfo oder Carboxy, Alkylsulfonyl oder Alkylcarbonyl mit je 1 bis 4 Kohlenstoffatomen im Alkylrest substituiertes Phenyl, X Wasserstoff oder Sulfo, B₁ ein Rest der Formel -D₁-NH-M₁-HN-D₁- ist, worin D₁ sulfoniertes Phenylen oder Naphthylen und M₁ ein Rest der Formel -OC-E₁-Z-E₁ʹ-CO- ist, worin Z -CONH-, -SO₂NH-, -CONH(CH₂)ₙHNOC-, -CONH-C₆H₄-HNOC-, -SO₂NH(CH₂)ₙHNO₂S-, -SO₂NH-C₆H₄-HNSO₂, -CO-NH-OC-,
-S-(CH₂)ₙ-S-, -SO₂(CH₂)ₙO₂S-, -NR-(CH₂)ₙ-NR- oder -NHCO(CH₂)ₙO- ist, worin R Alkyl mit 1 bis 4 Kohlenstoffatomen, m eine ganze Zahl von 1 bis 5 und n eine ganze Zahl von 1 bis 12 ist, und E₁ und E₁ʹ Phenyl, Furanyl, Thiophenyl oder Pyridyl oder mit Halogen, Alkyl oder Alkoxy mit 1 bis 4 Kohlenstoffatomen, Nitro, Acylamino oder Cyano substituiertes Phenyl sind.

Des weiteren sind solche Azofarbstoffe der Formel (1) bevorzugt, welche der Formel
entsprechen, worin X Wasserstoff, Phenyl oder mit Alkyl oder Alkoxy mit je 1 bis 4 Kohlenstoffatomen, Halogen, Sulfo, Alkylsulfonyl oder Alkylcarbonyl mit je 1 bis 4 Kohlenstoffatomen im Alkylrest substituiertes Phenyl, D ein Carbonylrest oder ein heterocyclischer oder carbocyclischer aromatischer Dicarbonylrest und Y -CF₃, -CN, -SO₂T oder -SO₂NR₃R₄ ist, wobei T Methyl, Phenyl oder 4-Methyl-3-sulfophenyl, R₃ Wasserstoff, Alkyl, mit Hydroxyl, Alkoxy mit 1 bis 4 Kohlenstoffatomen oder Sulfo substituiertes Alkyl, Phenyl mit Sulfo, Carboxyl, Alkyl oder Alkoxy mit je 1 bis 4 Kohlenstoffatomen oder Halogen substituiertes Phenyl, R₄ Wasserstoff oder Hydroxyalkyl mit 1 bis 4 Kohlenstoffatomen ist, oder R₃ und R₄ Alkylen mit 4 oder 5 Kohlenstoffatomen oder einen Rest der Formel -(CH₂)₂-Z-(CH₂)₂- bedeuten, worin Z -O-, -NH- oder -NCH₃- ist.

Bevorzugte Azofarbstoffe der Formel (1) entsprechen auch der Formel
worin R Alkyl mit 1 bis 10 Kohlenstoffatomen, Phenyl oder Phenyl substituiert mit Halogen, insbesondere Chlor, Alkoxy mit 1 bis 4 Kohlenstoffatomen, Acylamino, insbesondere Acetamino, Halogenalkyl mit 1 bis 4 Kohlenstoffatomen, insbesondere Trifluormethyl, oder Alkylsulfonyl, insbesondere Methylsulfonyl ist, B die für B₁ in Formel (3) angegebene Bedeutung hat, M Wasserstoff, ein Alkalimetall oder Ammonium und m und n unabhängig voneinander 0 oder 1 sind.

Von den Azofarbstoffen der Formel (1) eignen sich auch solche der Formel
worin R₁ und R₂ Wasserstoff, Halogen, Nitro, Trifluormethyl, Alkyl oder Alkoxy mit je 1 bis 4 Kohlenstoffatomen oder -NHCOX, -NHSO₂Y, -SO₂Z oder -COZ sind, worin Z oder Amino ist, X Hydroxyl, HO₂C-alkyl-, HO₂C-alkenyl, HO₂C-phenyl, HO₃S-phenyl, Phenyl, Furanyl, Thienyl oder Pyridyl und Y Alkyl, Phenyl, Alkylphenyl oder HO₂C-phenyl ist, und K ein Acylrest einer Alkancarbonsäure mit bis zu 6 Kohlenstoffatomen, einer gegebenenfalls substituierten Benzol-oder Pyridincarbonsäure oder Benzolsulfonsäure ist, besonders gut zur Verwendung im erfindungsgemässen photographischen Material, wie auch solche der Formeln
worin R₁ und R₂ Wasserstoff, Methoxy, Halogen, Methyl, Trifluormethyl, Nitro, X-CONH-, Y-SO₂NH- oder Z-SO₂ sind, wobei X Hydroxyl, HO₂C-alkyl, HO₂C-alkenyl, Phenyl, HO₂C-phenyl, HO₃S-phenyl, Furyl, Thienyl oder Pyridyl, Y Alkyl, Phenyl, Alkylphenyl oder HO₂C-phenyl und Z Alkyl oder Amino ist, und
worin R₁ Chlor, Methyl, Methoxy oder Acetylamino, R₂ Wasserstoff, Methyl, Methoxy, Aethoxy oder Hydroxyaethoxy und R₃ Wasserstoff oder Methoxy ist.

Die Umsetzung der Azofarbstoffe der Formel (1) mit den oben genannten Metallsalzen erfolgt vorzugsweise bei einer Temperatur von 30 bis 60, insbesondere von 40 bis 50°C.

Dabei sollte der pH-Wert einerseits nicht unter den isoelektrischen Punkt der verwendeten Gelatine sinken, sich aber andererseits auch nicht in den stark alkalischen Bereich verschieben. Günstige pH-Werte liegen also im Bereich von 5 bis 8, vorzugsweise 6 bis 7.

Bei der Herstellung der kolloidalen Dispersionen kommt es darauf an, dass die Ausfällung der Azofarbstoffe mit den Metallsalzen in Gegenwart von Gelatine durchgeführt wird. Die Reihenfolge, in der wässrige Lösungen von Azofarbstoff und Metallsalz der wässrigen Gelatinelösung zugesetzt werden, ist dann frei wählbar. In der Regel wird soviel Gelatine vorgelegt, dass deren Konzentration in der fertiggestellten Dispersion 1 bis 8, vorzugsweise 2 bis 6 % beträgt.

Zur Herstellung der Dispersionen eignen sich vor allem mittelviskose Haut- und Osseingelatinen, die vorzugsweise deionisiert sind. Ein kleiner Elektrolytgehalt ist anzustreben, damit die Stabilität der Dispersionen nicht beeinträchtigt wird.

Es ist von Vorteil, die Reaktionsmischung während der Umsetzung zu rühren. Dabei haben sich übliche Rührmethoden als ausreichend erwiesen. In bestimmten Fällen kann jedoch eine anschliessende Behandlung der Dispersion z.B. in einem Hochdruckhomogenisator oder mit Ultraschall zweckmässig sein.

Die so hergestellten kolloidalen Dispersionen, welche stäbchenförmige Teilchen mit einer Länge von 0,01 bis 1 µm aufweisen, zeigen im Vergleich zu Gelatinelösungen entsprechender Natrium-und Kaliumsalze gleicher Konzentration eine grössere Stabilität insbesondere gegen Ausflockungen der Farbstoffsalze.

Schichten in photographischen Silberfarbbleichmaterialien, welche diese kolloidalen Dispersionen enthalten, sind gleich gut bleichbar wie entsprechende übliche Schichten, bei deren Herstellung wässrige Azofarbstofflösungen verwendet werden. Sie besitzen eine homogene Farbstoffverteilung und weisen keine mikroskopisch sichtbaren Farbstoffpartikel auf.

Weitere photographische Vorteile, die durch Verwendung der kolloidalen Dispersionen entstehen, wie z.B. eine vergleichsweise höhere Empfindlichkeit, geringere Empfindlichkeitsabnahme während der Standzeit sowie verbesserte Sensibilisierung, sind in den unten folgenden Beispielen gezeigt. Im Beispiel 22 wird auch gezeigt, dass im erfindungsgemässen Material die Diffusion der Bildfarbstoffe in benachbarte Schichten praktisch vollständig unterbunden werden kann, wenn zur weiteren Verminderung der Löslichkeit der Farbstoffdispersionen die entsprechenden Metallsalze in Mengen von 0 bis 50 mg/m² zusätzlich in Zwischenschichten oder Schutzschichten eingebracht werden.

In einer bevorzugten Ausführungsform der vorliegenden Erfindung enthält das erfindungsgemässe Material mindestens eine Schicht mit einer kolloidalen Dispersion wasserunlöslicher Calcium-, Barium- oder Lanthansalze von Azofarbstoffen der Formel (1), worin A, B, D unabhängig voneinander Phenyl oder Napthyl sind, das gegebenenfalls mit Hydroxyl, Amino, -NHR₁ substituiert ist, worin R₁
worin R₅ Wasserstoff, Methyl oder Chlor ist,
oder A, B und D gegebenenfalls mit -OCH₃, - OC₂H₅, - OC₂H₄OH, -SC₂H₅, -SO₂CH₃, -SO₂C₂H₅, -SO₃C₄H₉ oder -CO₂R₆ oder -OCOR₆, worin R₆ Alkyl mit 1 bis 5 Kohlenstoffatomen oder Phenyl ist, substituiert sind, I, U und V -SO₃M sind, worin M Wasserstoff, Natrium oder Kalium ist,
Z, wenn n 2 ist, ein über je eine -NH-Gruppe an die benachbarten aromatischen Reste B gebundenes Brückenglied oder, wenn n 1 ist, ein direkt an B gebundener Rest der Formel
und m, n, p, q, r, t die angegebenen Bedeutungen haben, in Gelatine, worin die Kolloidteilchen eine Grösse von 0,01 bis 0,5 µm besitzen und das Verhältnis von Azofarbstoff zu Gelatine 1:2 bis 1:10, insbesondere 1:2 bis 1:6 beträgt.

Die erfindungsgemäss verwendeten kolloidalen Dispersionen können, falls erforderlich, mit weiteren Komponenten versetzt werden, die man üblicherweise zum Aufbau photographischer Schichten verwendet, wie z.B. Silberhalogenidemulsionen, Sensibilisatoren, Filterfarbstoffe, Härter usw., wobei die Stabilität der Dispersionen erhalten bleibt. Auf diese Weise erhaltene Giesslösungen zeigen ein für den Giessvorgang sehr günstiges Viskositäts- und Trocknungsverhalten, so dass sich entsprechende photographische Schichten problemlos herstellen lassen.

Für die erfindungsgemässen Silberfarbbleichmaterialien sind die üblichen Silberhalogenidemulsionen geeignet, wie sie beispielsweise in Research Disclosure Nr. 17643, Dezember 1978, Research Disclosure Nr. 22534, Januar 1983, in GB 1 507 989, 1 520 976, 1 596 602 und 1 570 581 sowie in DE 3 241 634, 3 241 638, 3 241 641, 3 241 643, 3 241 645 und 3 241 647 beschrieben sind. Die chemische und spektrale Sensibilisierung dieser Emulsionen erfolgt ebenfalls nach an sich bekannten Methoden, wie z.B. gemäss Research Disclosure Nr. 17643, Abschnitte IIIA und IV sowie gemäss Research Disclosure Nr. 22534, Seiten 24 bis 28.

Als Binde- oder Dispergiermittel für die zu verwendenden Silberhalogenide und Bildfarbstoffe kommen die üblichen Kolloide wie z.B. Gelatine oder Gelatinederivate, gegebenenfalls in Kombination mit anderen Kolloiden in Betracht. Geeignete Binde- oder Dispergiermittel sind beispielsweise in Research Disclosure Nr. 17643, Abschnitt IX beschrieben.

Aus Abschnitt X dieser Literaturstelle sind auch Verbindungen bekannt, die als Härter für die Silberhalogenidemulsionen eingesetzt werden können.

Den Silberhalogenidemulsionen können eine Vielzahl weiterer Zusätze hinzugefügt werden, wie z.B. Antischleiermittel, Stabilisatoren und Mittel zur Verminderung der Druckempfindlichkeit. Solche und weitere Zusätze sind bekannt und z.B. in C.E.K. Mees, The Theory of The Photographic Process, 2. Ausgabe, Macmillan, 1985, Seiten 677 bis 680, und Research Disclosure Nr. 17643, Abschnitte V-VIII, XI-XIV, XVI, XX und XXI, beschrieben.

Bei der Herstellung der erfindungsgemässen Materialien können die verschiedensten üblichen Schichtträger wie z.B. polymere Filme, Papiere, Metallfolien, Glasträger und Träger aus keramischen Materialien wie sie aus Research Disclosure Nr. 17643, Abschnitt VII, bekannt sind, verwendet werden.

Zur Verarbeitung des so belichteten erfindungsgemässen Materials dienen die bekannten Verfahren, welche die üblichen Prozessstufen wie Silberentwicklung, Farbbleichung, Silberbleichung und Fixierung sowie ein oder mehrere Wässerungen umfassen. Die Silberbleichung kann gegebenenfalls mit der Farbbleichung und/oder der Fixierung zu einer einzigen Verarbeitungsstufe zusammengefasst werden. Geeignete Verarbeitungsverfahren sind beispielsweise in DE 1 924 723, 2 258 076, 2 423 814, 2 448 433, 2 547 720 und 2 651 969 ausführlich beschrieben.

Die folgenden Beispiele erläutern die Erfindung, ohne diese darauf zu beschränken

Die angegebenen Prozente sind Gewichtsprozente.

Die Beispiele 1 bis 16 betreffen die Herstellung von erfindungsgemässen Farbstoffdispersionen und deren Charakterisierung.

### Beispiel 1:

4,79 g einer mittelviskosen, deionisierten Knochengelatine lässt man zusammen mit 80,4 g Wasser und 7,32 ml einer 0,1 molaren, wässrigen Lösung von Lanthannitrat 30 Minuten bei 20°C quellen. Dann wird auf 50°C erwärmt und 20 Minuten lang gerührt bis die Gelatine gelöst ist. Unter gutem Rühren werden 60,05 g einer 1,103%igen, wässrigen Lösung des Farbstoffes der Formel
zugegeben (Temperatur 50°C). Nach 15 Minuten gibt man 16,05 g einer 10%igen Gelatinelösung und 28,21 g Wasser zu und rührt weitere 10 Minuten bei 50°C. Im Elektronenmikroskop lassen sich nach Ionenätzung oder Negativkontrastierung stäbchenförmige Farbsalzteilchen von ca. 120 nm mittlerer Länge und 12 nm mittlerem Durchmesser erkennen, im Lichtmikroskop sind keine Teilchen sichtbar.

Das ATR-Spektrum [Attenuated Total Reflection, beschrieben in: Internal Reflection Spectroscopy, von N.J. Harrick, 1967, John Wiley & Sons, Inc.], zeigt ein Absorptionsmaximum bei 617 nm, was einem hochaggregierten Zustand des Lanthansalzes des Farbstoffes der Formel (100) entspricht, und ein Nebenmaximum bei 766 nm, das dem Monomeren des Farbstoffs der Formel (100) zuzuordnen ist.

Zum Vergleich wird eine Lösung des Farbstoffes der Formel (100) in Gelatine hergestellt, wobei die Lanthannitratlösung durch Wasser ersetzt, im übrigen aber gleich verfahren wird, wie vorstehend angegeben. Das ATR-Spektrum dieser Lösung zeigt im Gegensatz zur kolloidalen Dispersion des Lanthansalzes einen viel niedriger aggregierten Zustand des Farbstoffes der Formel (100), gekennzeichnet durch das Fehlen der Aggregatbande bei 617 nm und einem höheren Monomerenanteil (Absorptionsmaximum 760 nm). Im Elektronenmikroskop lassen sich nach Ionenätzung oder Negativkontrastierung keine kolloidalen Farbstoffteilchen erkennen.

### Beispiel 2:

Es wird eine kolloidale Dispersion des Calciumsalzes des Farbstoffs der Formel (100) hergestellt. Man verfährt hierzu wie in Beispiel 1 angegeben, die Lanthannitratlösung wird jedoch durch 11,0 ml einer 0,1 m Calciumnitratlösung ersetzt. Es entstehen kolloidale Teilchen mit einer mittleren Länge von 300 nm und einem mittleren Durchmesser von 13 nm. Das ATR-Spektrum der Calciumdispersion zeigt einen ähnlich hohen Aggregatszustand wie das entsprechende Spektrum aus Beispiel 1.

### Beispiel 3:

Eine kolloidale Dispersion des Zinksalzes des Farbstoffs der Formel (100) wird, wie in Beispiel 1 beschrieben, hergestellt, wobei die Lanthannitratlösung durch 11 ml einer 0,1 m Lösung von Zinknitrat ersetzt wird. Es entstehen Teilchen mit einer mittleren Länge von 33 nm und einem mittleren Durchmesser von 8 nm. Die Dispersion kann wochenlang im Kühlschrank gelagert werden, ohne dass eine Aenderung der Teilchengrösse stattfindet. In gleicher Weise wird eine kolloidale Dispersion des Bariumsalzes erhalten, wenn die Zinknitratlösung durch die gleiche Menge einer 0,1 m Bariumnitratlösung ersetzt wird. Die Teilchen haben eine mittlere Länge von 200 nm und einen mittleren Durchmesser von 10 nm.

### Beispiel 4:

4,8 g einer mittelviskosen, deionisierten Gelatine lässt man zusammen mit 77 g Wasser und 60 g einer 1,103%igen, wässrigen Lösung des Farbstoffs der Formel (100) 30 Minuten lang bei 20°C quellen. Dann wird auf 50°C erwärmt und 20 Minuten lang gerührt, bis die Gelatine gelöst ist. Unter weiterem Rühren werden dann 10,44 ml einer auf 50°C erwärmten 0,1 m Kobaltnitratlösung zugegeben und das Gemisch weitere 15 Minuten lang bei 50°C gerührt. Es entsteht eine kolloide Dispersion des Kobaltsalzes des Farbstoffes der Formel (100). Im Lichtmikroskop sind keine Teilchen sichtbar und das ATR-Spektrum zeigt einen hochaggregierten Zustand des Farbstoffs an.

### Beispiel 5:

44 g einer mittelviskosen, deionisierten Knochengelatine werden in 1000 g einer 1,1%igen, wässrigen Lösung des Farbstoffs der Formel (100) zunächst 30 Minuten bei 20°C quellen lassen. Dann erwärmt man auf 50°C und rührt 20 Minuten lang, bis die Gelatine gelöst ist. Man kühlt die Gelatine-Farbstofflösung auf 40°C ab und gibt unter intensivem Rühren innerhalb von 8 Minuten 44,6 g einer 10%igen, wässrigen Lösung von Mg(NO₃)₂·6H₂O hinzu. Man rührt weitere 5 Minuten bei 40°C und behandelt dann die Dispersion 6 Minuten lang mit Ultraschall. Die entstandenen Farbsalzteilchen haben eine mittlere Länge von 700 nm und eine mittlere Dicke von 30 nm.

### Beispiel 6:

4,10 g einer mittelviskosen, deionisierten Knochengelatine lässt man zusammen mit 36 g Wasser und 6,25 ml einer 0,1 m Lösung von Lanthannitrat 30 Minuten lang bei 20°C quellen. Dann wird auf 50°C erwärmt und 20 Minuten gerührt, bis die Gelatine gelöst ist. Unter Rühren werden 59,55 g einer 0,921%igen, wässrigen Lösung des Farbstoffs der Formel
zugegeben und das Gemisch 15 Minuten lang bei 50°C gerührt. Dann werden 25,5 g Wasser und 15,9 g einer 10%igen Gelatinelösung zugegeben und weitere 10 Minuten bei 50°C gerührt.

Im Elektronenmikroskop zeigen sich kolloidale, stäbchenförmige Farbsalzteilchen mit einer mittleren Länge von 117 nm und einem mittleren Durchmesser von 12 nm.

Das ATR-Spektrum zeigt ein Absorptionsmaximum bei 570 nm, was einem hochaggregiertem Zustand des Farbstoffs der Formel (101) entspricht.

Zum Vergleich wird eine Lösung des Natriumsalzes des Farbstoffs der Formel (101) hergestellt, indem die Lanthannitratlösung durch Wasser ersetzt, im übrigen aber gleich verfahren wird, wie vorstehend angegeben. Das ATR-Spektrum dieser Lösung zeigt ein Absorptionsmaximum bei 508 nm (Monomer-Zustand) und nur eine schwache Schulter bei ca. 550 nm, die einem höher aggregiertem Zustand entspricht.

Im Elektronenmikroskop lassen sich keine kolloidalen Farbstoffteilchen erkennen.

### Beispiel 7:

Es wird eine kolloidale Dispersion des Calciumsalzes des Farbstoffs der Formel (101) hergestellt. Man verfährt hierzu wie in Beispiel 5 angegeben, die Lanthannitratlösung wird jedoch durch 9,4 ml einer 0,1 m Calciumnitratlösung ersetzt. Es entstehen kolloidale Farbstoffteilchen mit einer mittleren Länge von 170 nm und einem mittleren Durchmesser von 20 nm. Das ATR-Spektrum zeigt einen ebenso hoch aggregierten Zustand an wie beim Lanthansalz.

### Beispiel 8:

Eine kolloidale Dispersion des Bariumsalzes des Farbstoffs der Formel (101) wird, wie im Beispiel 5 beschrieben hergestellt, wobei die Lanthannitratlösung durch 9,4 ml einer 0,1 m Lösung von Bariumnitrat ersetzt wird. Es entstehen ähnliche kolloidale Farbstoffteilchen wie in Beispiel 7 beschrieben.

In gleicher Weise kann man eine kolloidale Dispersion des Zinksalzes erhalten, wenn die Bariumnitratlösung durch die gleiche Menge einer 0,1 m Zinknitratlösung ersetzt wird.

### Beispiel 9:

4,1 g einer mittelviskosen, deionisierten Gelatine lässt man zusammen mit 33 g Wasser und 60 g einer 0,921%igen Lösung des Farbstoffs der Formel (101) 30 Minunten lang bei 20°C quellen. Dann wird auf 50°C erwärmt und 20 Minuten lang gerührt, bis die Gelatine gelöst ist. Unter weiterem Rühren werden dann 8,99 ml einer auf 50°C erwärmten 0,1 m Kobaltnitratlösung zugegeben und das Gemisch weitere 15 Minuten lang bei 50°C gerührt. Es entsteht eine kolloidale Dispersion des Kobaltsalzes des Farbstoffs der Formel (101).

### Beispiel 10:

55,1 g einer mittelviskosen, deionisierten Gelatine lässt man in 1000 g einer 1,1%igen, wässrigen Lösung des Farbstoffs der Formel (101) 30 Minuten lang bei 20°C quellen. Dann erwärmt man auf 50°C und rührt 20 Minuten lang, bis die Gelatine gelöst ist. Man kühlt auf 40°C ab und gibt unter intensivem Rühren innerhalb von 8 Minuten 46 g einer 10%igen, wässrigen Lösung Mg(NO₃)₂·6H₂O hinzu. Man rührt weitere 5 Minuten bei 40°C und behandelt dann die Dispersion 6 Minuten lang mit Ultraschall. Die entstandenen Farbsalzteilchen haben eine mittlere Länge von 100 nm und eine mittlere Dicke von 3 nm.

### Beispiel 11:

5,4 g mittelviskose, deionisierte Gelatine, 83,7 g Wasser und 6,6 ml 0,1 m Lanthannitratlösung lässt man 30 Minuten bei 20°C quellen. Dann wird auf 50°C erwärmt und 20 Minuten lang gerührt bis die Gelatine gelöst ist. Unter gutem Rühren werden 72 g einer 0,861%igen Lösung des Farbstoffs der Formel (102) zugegeben und 15 Minuten gerührt. Dann werden weitere 33,6 g einer 10%igen Gelatinelösung und 46,5 ml Wasser zugegeben. Es entsteht eine kolloidale Dispersion des Lanthansalzes des Farbstoffs der Formel
Im Elektronenmikroskop sind Teilchen mit einer mittleren Länge von 150 nm und einem mittleren Durchmesser von 10 nm sichtbar.

ATR-Spektren zeigen ein Absorptionsmaximum bei 436 nm mit einer schwachen Schulter bei ca. 460 nm. Das Absorptionsmaximum von 436 nm entspricht einem hochaggregierten Zustand des Farbstoffs der Formel (102).

Zum Vergleich wird eine Lösung des Kaliumsalzes des Farbstoffs der Formel (102) hergestellt, wobei die Lanthannitratlösung durch die gleiche Menge Wasser ersetzt wird, im übrigen aber gleich verfahren wird, wie vorstehend angegeben. ATR-Spektren zeigen ein Absorptionsmaximum bei 420 nm, was auf eine geringere Assoziation der Farbstoffmoleküle hinweist.

### Beispiel 12:

Es wird eine kolloidale Dispersion des Calciumsalzes des Farbstoffs der Formel (102) hergestellt. Man verfährt hierzu wie in Beispiel 11 angegeben, die Lanthannitratlösung wird jedoch durch 9,9 ml einer 0,1 m Calciumnitratlösung ersetzt. Es entstehen kolloidale Farbstoffteilchen, die das gleiche Spektrum zeigen wie das Lanthansalz.

Gleiche Resultate erhält man, wenn anstelle der Calciumnitratlösung das gleiche Volumen an 0,1 m Barium- oder Zinknitralösung verwendet wird.

### Beispiel 13:

5,39 g Gelatine lässt man mit 80 g Wasser und 72 g einer 0,861%igen Lösung des Farbstoffs der Formel (102) 30 Minuten lang bei 20°C quellen. Dann wird auf 50°C erwärmt und 20 Minuten lang gerührt bis die Gelatine gelöst ist. Unter weiterem Rühren werden dann 9,39 ml einer auf 50°C erwärmten 0,1 m Kobaltnitratlösung zugegeben und das Gemisch weitere 15 Minuten lang bei 50°C gerührt. Es entsteht eine kolloidale Dispersion des Kobaltsalzes des Farbstoffs der Formel (102). Im Lichtmikroskop sind keine Farbstoffteilchen zu erkennen und das ATR-Spektrum zeigt einen hochaggregierten Zustand des Farbstoffs an.

### Beispiel 14:

58,7 mg des Farbstoffs der Formel
werden in 10 ml Wasser gelöst. Zu dieser Lösung gibt man 0,48 g Gelatine und lässt 30 Minuten bei 20°C quellen. Dann erwärmt man das Gemisch auf 40°C und rührt 30 Minuten lang, bis die Gelatine gelöst ist. Zu dieser Lösung gibt man, unter Rühren, langsam 0,56 ml einer 0,1 m Lanthannitratlösung. Man rührt weitere 15 Minuten bei 40°C und stellt dann den pH-Wert auf 6,8 ein. Man erhält eine kolloidale Dispersion des Lanthansalzes des Farbstoffs der Formel (103) in einem hoch aggregiertem Zustand. Im Lichtmikroskop sind keine Teilchen sichtbar.

Aehnlich hochaggregierte kolloidale Dispersionen erhält man, wenn man anstelle des Farbstoffs der Formel (103) 51,4 mg des Farbstoffs der Formel
53,2 mg des Farbstoffs der Formel
62,1 mg des Farbstoffs der Formel
64,4 mg des Farbstoffs der Formel
und jeweils 0,84 ml 0,1 m Lanthannitratlösung verwendet.

### Beispiel 15:

5,56 g Gelatine lässt man in 54 ml Wasser 30 Minuten lang quellen. Dann erwärmt man auf 50°C, gibt 0,54 ml 1 m-Calciumnitratlösung zu und rührt 20 Minuten bei 50°C. Unter weiterem Rühren werden dann innerhalb von 15 Minuten 40 ml einer 0,94%igen Lösung des Farbstoffs der Formel
zugegeben. Es entsteht eine kolloidale Dispersion des Calciumsalzes des Farbstoffs der Formel (104) in einem hochaggregiertem Zustand, die im Lichtmikroskop keinerlei Ausfällung zeigt.

### Beispiel 16:

110,5 g Gelatine lässt man zusammen mit 197,8 g Wasser und 5000 g einer 1,103%igen Lösung des Farbstoffs der Formel (100) 30 Minuten lang bei 20°C quellen. Dann wird auf 50°C erwärmt und 20 Minuten lang gerührt bis die Gelatine gelöst ist. Dann gibt man 205 g einer auf 50°C erwärmten 10%igen Calciumnitratlösung zu und rührt weitere 15 Minuten bei 50°C.

Das Gemisch wird dann in einem Hochdruckhomogenisator 1 Stunde lang bei 3·10⁷ Pa homogenisiert, wobei die Temperatur auf 40°C gehalten wird. Man erhält stäbchenförmige kolloidale Farbstoffteilchen mit einer mittleren Länge von 300 nm und einer mittleren Dicke von 20 nm. Die Dispersion ist frei von Ausfällungen die über 0,5 µm gross sind.

In entsprechender Weise kann man mit den Farbstoffen der Formeln (101) und (102) verfahren. Die kolloidalen Teilchen des Farbstoffs der Formel (101) haben eine mittlere Länge von 150 nm und eine mittlere Dicke von 10 nm, die Teilchen des Farbstoffs der Formel (102) haben eine mittlere Länge von 300 nm und eine mittlere Dicke von 10 nm.

### Beispiel 17:

Es werden drei photographische Cyanschichten a, b und c für das Silberfarbbleichverfahren hergestellt, die auf einem transparenten Polyesterträger je 2 g·m⁻² Gelatine, 0,4 g·m⁻² Silber als rotsensibilisierte Silberbromojodidemulsion und 0,215 g·m⁻² des Cyanfarbstoffs der Formel (100) enthalten und darüber eine Gelatineschutzschicht, die 1,0 g·m⁻² Gelatine und 0,08 g·m⁻² des 2,4-Dichlor-6-hydroxytriazins (Kaliumsalz) als Gelatinehärter enthält.

Schicht a (Vergleich) enthält den Farbstoff als Kaliumsalz, die Giesslösung hierfür wird in der üblichen Art durch Zugabe der wässrigen Farbstofflösung zur rotensensibilisierten Gelatine-Silberhalogenidemulsion hergestellt.

Schicht b enthält den Farbstoff in Form einer kolloidalen Dispersion des Lanthansalzes, wie sie in Beispiel 1 beschrieben ist.

Schicht c enthält den Farbstoff in Form einer kolloidalen Dispersion des Calciumsalzes, wie sie in Beispiel 2 beschrieben ist.

Die drei Materialien werden in der üblichen Weise hinter einem Stufenkeil belichtet und wie folgt verarbeitet:
Entwicklung 1,5 Minuten
Wässerung 0,5 Minuten
Silber- und Farbbleichung 1,5 Minuten
Wässerung 0,5 Minuten
Fixierung 1,5 Minuten
Wässerung 3,0 Minuten
Trocknung
Die Temperatur der entsprechenden Bäder beträgt 30°C.

Das Entwicklerbad enthält pro Liter Lösung folgende Komponenten:
Natriumsulfit 38,0 g
Kaliumsulfit 19,9 g
Lithiumsulfit 0,6 g
1-Phenyl-3-pyrazolidinon 1,0 g
Hydrochinon 12,0 g
Kaliumcarbonat 29,1 g
Kaliumbromid 1,5 g
Benztriazol 0,5 g
Aethylendiamintetraessigsäure (Natriumsalz) 4,0 g
Das Farbbleichbad weist pro Liter Lösung folgende Zusammensetzung auf:
konzentrierte Schwefelsäure 56,3 g
m-Nitrobenzolsulfonsäure (Natriumsalz) 6,0 g
Kaliumiodid 8,0 g
Hydroxyäthylpyridiniumchlorid 2,4 g
2,3-Dimethylchinoxalin 2,5 g
4-Mercaptobuttersäure 1,8 g
Das Fixierbad enthält pro Liter Lösung: Ammoniumthiosulfat 200 g
Ammoniumbisulfit 12 g
Ammoniumsulfit 39 g
Die Auswertung der verarbeiteten Materialien ergibt folgende sensitometrischen Werte:

| Material mit Schicht | Minimaldichte | Maximaldichte | log. Empf. bei 0,5 Dₘₐₓ |
|---|---|---|---|
| a (Vergleich) | 0,037 | 1,16 | 0,87 |
| b | 0,037 | 1,22 | 0,82 |
| c | 0,038 | 1,23 | 0,93 |

Die Resultate zeigen, dass die kolloidalen Dispersionen des Farbstoffs der Formel (100) gleich gut bleichbar sind wie das Vergleichsmaterial. Die Materialien mit den Schichten b und c enthalten keine mikroskopisch sichtbaren Farbstoffpartikel und haben eine homogene Farbstoffverteilung.

### Beispiel 18:

Es werden zwei photographische Magentaschichten d und e für das Silberfarbbleichverfahren hergestellt, die auf einem transparenten Polyesterträger je 1,6 g·m⁻² Gelatine, 0,35 g·m⁻² Silber als grünsensibilisierte Silberbromojodidemulsion und 0,155 g·m⁻² des Magentafarbstoffs der Formel (101) enthalten und darüber eine Gelatineschutzschicht, die 1,0 g·m⁻² Gelatine und 0,08 g·m⁻² des Gelatinehärters gemäss Beispiel 17 enthält.

Schicht d (Vergleich) enthält den Farbstoff als Natriumsalz, die Giesslösung hierfür wird in der üblichen Art hergestellt durch Zugabe der wässrigen Farbstofflösung zur grünsensibilisierten Silberhalogenidemulsion.

Schicht e enthält den Farbstoff in Form einer kolloidalen Dispersion des Calciumsalzes, wie sie in Beispiel 7 beschrieben ist.

Die beiden Materialien werden in der üblichen Weise mit grünem Licht belichtet und verarbeitet wie es in Beispiel 17 beschrieben ist.

Es werden die folgenden sensitometrischen Resultate erhalten:

| Material mit Schicht | Minimaldichte | Maximaldichte | log. Empf. bei 0,5 Dₘₐₓ |
|---|---|---|---|
| d (Vergleich) | 0,042 | 1,02 | 0,75 |
| e | 0,037 | 1,04 | 0,74 |

Die kolloidale Dispersion des Calciumsalzes des Farbstoffs der Formel (101) ist gleich gut bleichbar wie das Vergleichsmaterial.

### Beispiel 19:

Es wird zuerst die kolloidale Dispersion des Calciumsalzes des Farbstoffs der Formel (100) hergestellt, wie es in Beispiel 2 beschrieben ist. Dann werden 28 g einer Silberbromojodidemulsion, die 2,6 Mol.% Jodid und 56,5 g Silber/kg enthält, zugegeben. Nach Zugabe von 5 ml einer 0,0416%igen methanolischen Lösung des Rotsensibilisators der Formel
digeriert man 20 Minuten bei 40°C und vergiesst dann das Gemisch in der üblichen Weise auf einen transparenten Polyesterträger, zusammen mit einer Gelatineschutzschicht aus 1,0 g·m⁻² Gelatine und 0,08 g·m⁻² des Gelatinehärters gemäss Beispiel 17. Die Farbstoffschicht enthält 2,0 g Gelatine, 0,40 g Silber und 0,215 g Cyanfarbstoff pro m² Schichtträger (Material F).

Ebenso wird ein Vergleichsmaterial hergestellt (Material G), jedoch wird die Calciumnitratlösung durch das gleiche Volumen Wasser ersetzt.

Beide Materialien werden, wie in Beispiel 17 beschrieben, belichtet und verarbeitet. Man erhält die folgenden sensitometrischen Werte:

| Material | log E bei 0,5 Dₘₐₓ |
|---|---|
| F | 0,81 |
| G (Vergleich) | 2,41 |

Spektroskopisch kann gezeigt werden, dass bei Sensibilisierung in Gegenwart der Farbstofflösung die Ausbildung einer J-Bande (Empfindlichkeitsmax. bei ∼ 660 nm) verhindert wird, während in Gegenwart der Calciumdispersion eine ausgeprägte J-Bande bei etwa 660 nm gebildet wird.

Die gleichen Resultate erhält man, wenn anstelle des Kalziumsalzes das Bariumsalz, wie es in Beispiel 3 beschrieben ist, verwendet wird.

### Beispiel 20:

Es wird eine kolloidale Dispersion des Calciumsalzes des Farbstoffs der Formel (102) hergestellt, wie es in Beispiel 11 beschrieben ist. Die Dispersion enthält 9,65 g Gelatine, 19,9 ml 0,1 m Calciumnitratlösung und 1,25 g des Farbstoffs der Formel (102). Dann werden 62 g einer Silberbromojodidemulsion mit einem Silbergehalt von 56,5 g Silber/kg und 2,6 Mol.% Jodid zugegeben. Zur spektralen Sensibilisierung fügt man 18,7 mg des Blausensibilisators der Formel
gelöst in Methanol hinzu und digeriert 20 Minuten bei 40°C. Man vergiesst das Gemisch in üblicher Weise auf einen transparenten Polyesterträger zusammen mit einer Gelatineschutzschicht, die 1 g·m⁻² Gelatine und 0,08 g·m⁻² des Gelatinehärters gemäss Beispiel 17 enthält (Material H).

In gleicher Weise wird ein Material J hergestellt, das jedoch nach der Sensibilisierung mit dem Sensibilisator der Formel (200) noch mit 0,48 mg des Supersensibilisators der Formel
digeriert wurde.

Zum Vergleich werden die Materialien K und L hergestellt, die anstelle der kolloidalen Dispersion des Calciumsalzes des Farbstoffs der Formel (102) eine wässrige Lösung des Farbstoffs der Formel (102) enthalten.

Die vier Materialien werden wie in Beispiel 17 beschrieben belichtet und verarbeitet und man erhält die folgenden sensitometrischen Werte:

| Material | log E bei 0,5 Dₘₐₓ | Gamma |
|---|---|---|
| H | 0,63 | 2,42 |
| K (Vergleich) | 0,79 | 2,21 |
| J | 0,27 | 2,65 |
| L (Vergleich) | 0,75 | 2,29 |

Die Figuren 1 bis 4 zeigen die Keilspektrogramme der Materialien H bis L (Isodensen bei 30,50 und 70 % der Maximaldichte).

Die Resultate zeigen, dass der Sensibilisator der Formel (200) nur bei erfindungsgemässer Anwendung des Farbstoffs der Formel (102) in Form seiner Calciumdispersion eine J-Bande bei 490 nm ausbildet. Auch die Supersensibilisierung mit der Verbindung der Formel (201) ist nur beim erfindungsgemässen Material J wirksam und ergibt eine um 0,36 log. Einheiten höhere Empfindlichkeit.

### Beispiel 21:

Eine monodisperse kubische Silberchlorobromidemulsion mit einer mittleren Kantenlänge von 0,22 µm und einem Chloridgehalt von 20 Mol.% wird mit 648 mg des Grünsensibilisators der Formel
pro Mol Silberhalogenid spektral sensibilisiert und mit 5-Methyl-7-hydroxy-2,3,4-triazaindolizin stabilisiert.

Die Emulsion wird in zwei Teile (21/1 und 21/2) geteilt. Zum Teil 21/1 gibt man eine kolloidale Dispersion des Lanthansalzes des Farbstoffs der Formel (101), deren Herstellung im Beispiel 6 beschrieben ist. Zum Teil 21/2 (Vergleich) gibt man den Farbstoff der Formel (101) als wässrige Lösung.

Beide Gemische enthalten je 3,03 g des Farbstoffs der Formel (101), 6,75 g Silber und 30 g Gelatine pro kg.

Die Gemische werden bei 40°C digeriert und nach verschiedenen Standzeiten bei 40°C auf einen transparenten Polyesterträger, zusammen mit einer Gelatineschutzschicht aus 1,0 g·m⁻² Gelatine und 0,08 g·m⁻² des Gelatinehärters gemäss Beispiel 17 vergossen.

Die verschiedenen Proben werden wie in Beispiel 17 beschrieben belichtet und verarbeitet, und man erhält die folgenden log. Empfindlichkeiten, gemessen bei 50 % der Maximaldichte:

| Standzeit bei 40°C | La-Dispersion von (100) | wässrige Lösung von (101) |
|---|---|---|
| 0 | 0,65 | 0,72 |
| 2 h | 0,69 | 0,96 |
| 4 h | 0,70 | 1,13 |
| 6 h | 0,70 | 1,15 |

Die Resultate zeigen, dass die erfindungsgemässe Anwendung des Farbstoffs der Formel (101) in Form seiner Lanthandispersion eine höhere Empfindlichkeit ergibt und eine wesentlich geringere Empfindlichkeitsänderung (-abnahme) während der Standzeit.

### Beispiel 22:

Es wird ein photographisches Kopiermaterial für das Silberfarbbleichverfahren hergestellt. Hierzu werden auf einen polyäthylenbeschichteten Papierträger die folgenden Schichten aufgetragen:
ein Gelatineunterguss aus 1,2 g·m⁻² Gelatine,
eine rotempfindliche Schicht, die pro m² 1,0 g Gelatine, 0,28 g Silber als Silberbromojodidemulsion mit 2,6 Mol.% Jodid und 155 mg des blaugrünen Bildfarbstoffs der Formel (100) als kolloidale Dispersion des Calciumsalzes enthält,
eine Gelatinezwischenschicht aus 1,5 g·m⁻² Gelatine und 5 mg·m⁻² Calciumchlorid,
eine grünempfindliche Schicht, die pro m² 1,4 g Gelatine, 0,24 g Silber als Silberbromojodidemulsion mit 2,6 Mol.% Jodid und 165 mg des purpurnen Bildfarbstoffs der Formel (101) als kolloidale Dispersion des Calciumsalzes enthält,
eine Filtergelbschicht aus 1,6 g·m⁻² Gelatine, 0,04 g·m⁻² Kolloidsilber und 0,054 g·m⁻² des gelben Farbstoffes der Formel (102), eine blauempfindliche Schicht, die pro m² 0,9 g Gelatine, 0,22 g Silber als Silberbromojodidemulsion mit 2,6 Mol.% Jodid und 80 mg des gelben Farbstoffs der Formel (102) als kolloidale Dispersion des Calciumsalzes enthält,
eine Gelatineschutzschicht aus 0,8 g·m⁻² Gelatine.
Das Material enthält ausserdem 0,23 g des Gelatinehärters gemäss Beispiel 17.

Zum Vergleich wird ein Kopiermaterial mit gleichem Aufbau und gleicher Zusammensetzung hergestellt, anstelle der kolloidalen Dispersionen der Calciumsalze der Bildfarbstoffe werden jedoch die Alkalisalze der Bildfarbstoffe in Form wässriger Lösungen zur Anwendung gebracht.

Die beiden Materialien werden in üblicher Weise belichtet und wie in Beispiel 17 beschrieben verarbeitet.

Das erfindungsgemässe Material ist um 0,16 log. Einheiten empfindlicher als das Vergleichsmaterial und erfordert zur Grauabstimmung eine Filterung von 30 Gelb und 15 Purpur, während das Vergleichsmaterial eine Filterung von 21 Gelb und 34 Purpur benötigt.

Bei einer Farbwiedergabenanalyse werden im CIELAB-Farbraum (siehe G. Wyszecky, W.S. Stiles, "Color Sciene", 2. ed., John Wiley a. Sons, 1982, Seite 829) 10 verschiedene Testfarben untersucht. Von diesen 10 Testfarben werden mit dem erfindungsgemässen Material 7 Farben deutlich besser wiedergegeben als mit dem Vergleichsmaterial. Tabelle 1 zeigt die Koordination der Originalfarben im CIELAB-Farbraum und die Farbänderungen DE im erfindungsgemässen bzw. im Vergleichsmaterial. Eine kleinere Farbänderung DE bedeutet eine bessere Wiedergabe der Farbe.

An mikroskopischen Dünnschichten kann man beim Vergleichsmaterial eine Diffusion des Farbstoffs der Formel (100) in den Gelatineunterguss und in die Gelatinezwischenschicht erkennen, während am erfindungsgemässen Material keine Diffusion sichtbar ist.

**Tabelle 1**

| L | Testfarbe | | DE (Erfindung) | DE (Vergleich) |
|---|---|---|---|---|
| | a | b | | |
| 54,4 | -25,7 | -42,3 | 19,6 | 20,3 |
| 71,8 | -14,3 | -23,4 | 16,4 | 16,8 |
| 49,2 | 72,0 | -14,9 | 9,4 | 17,3 |
| 68,0 | 38,8 | - 9,4 | 22,5 | 27,7 |
| 82,0 | 17,2 | - 4,5 | 16,1 | 19,1 |
| 86,7 | -12,5 | 90,7 | 14,7 | 23,0 |
| 47,2 | 58,6 | 50,2 | 9,6 | 16,4 |
| 46,2 | -66,6 | 26,5 | 22,7 | 30,1 |
| 21,9 | 38,5 | -60,9 | 28,2 | 31,2 |
| 94,0 | - 1,3 | 1,0 | 3,1 | 3,4 |

| | | | | |
|---|---|---|---|---|
| L = Helligkeit | | | | |
| a = grün-rot | | | | |
| b = blau-gelb | | | | |
| DE = Farbdifferenz (zwischen Kopie und Original) | | | | |

## Patentansprüche

1. Photographisches Material für das Silberfarbbleichverfahren, das in mindestens einer Schicht eine kolloidale Dispersion von wasserunlöslichen Salzen wasserlöslicher, zur Lackbildung befähigter Azofarbstoffe in Gelatine enthält, dadurch gekennzeichnet, dass die Kolloidteilchen stäbchenförmig sind und eine Länge von 0,01 bis 1 µm besitzen, das Gewichtsverhältnis von Azofarbstoff zu Gelatine 1 : 1 bis 1 : 10 beträgt und die kolloidale Dispersion durch Umsetzung der Azofarbstoffe mit mindestens der stöchiometrischen Menge von 2- oder 3-wertigen Metallsalzen in Gegenwart von Gelatine erhalten wird.

2. Photographisches Material nach Anspruch 1, dadurch gekennzeichnet, dass die Metallsalze Salze von Magnesium, Calcium, Strontium, Barium, Zink, Kobalt, Nickel, Lanthan, den Lanthaniden oder Mischungen dieser Salze sind.

3. Photographisches Material nach Anspruch 2, dadurch gekennzeichnet, dass die Metallsalze Salze von Magnesium, Calcium, Barium oder Lanthan sind.

4. Photographisches Material nach Anspruch 3, dadurch gekennzeichnet, dass die Metallsalze Salze von Barium sind.

5. Photographisches Material nach Anspruch 1, dadurch gekennzeichnet, dass die Azofarbstoffe der Formel entsprechen, worin
A, B und D unabhängig voneinander Phenyl oder Naphthyl sind, wobei diese Reste gegebenenfalls mit Hydroxyl, Amino, -NHR₁ oder -N(R₂)₂ substituiert sind, worin R₁ und R₂ Alkyl mit 1 bis 8 Kohlenstoffatomen, -C₂H₄OH, -COR₃, worin R₃ Alkyl mit 1 bis 10 Kohlenstoffatomen ist, Phenyl, Phenyl substituiert mit Halogen, Alkoxy, Acylamino, Alkylcarbonyl, Alkylsulfonyl oder Halogenalkyl mit je 1 bis 4 Kohlenstoffatomen im Alkylrest, oder Carboxyl, worin R₄ und R₄ʹ unabhängig voneinander Wasserstoff, Halogen, Nitro, Trifluormethyl, Alkyl oder Alkoxy mit je 1 bis 4 Kohlenstoffatomen, -NHCOX, -NHSO₂Y, -COZ oder -SO₂Z sind, worin X Hydroxyl, HO₂C-alkyl, HO₂C-alkenyl, HO₂C-phenyl, HO₃S-phenyl, Phenyl, Furanyl, Thienyl, Pyridyl, Y Alkyl, Phenyl, Alkylphenyl oder HO₂C-phenyl und Z Alkyl oder Amino ist, oder R₁ und R₂ worin R₅ Wasserstoff, Methyl oder Chlor ist, oder sind, und R₁ zusätzlich ein Rest der Formel oder A, B und D unabhängig voneinander gegebenenfalls mit -OCH₃, -OC₂H₅, -OC₂H₄OH, -OC₂H₄OCH₃, -OC₂H₄OC₂H₄OH, -SCH₃, -SC₂H₅, -SO₂CH₃, -SO₂C₂H₅, -SO₃C₄H₉ -CO₂R₆ oder -OCOR₆, worin R₆ Alkyl mit 1 bis 5 Kohlenstoffatomen oder Phenyl ist, substituiert sind,
I, U und V -SO₃M oder -CO₂M sind, worin M Wasserstoff, Natrium oder Kalium ist,
Z, wenn n 2 ist, ein über je eine -NH-Gruppe an die benachbarten aromatischen Reste B gebundenes Brückenglied oder, wenn n 1 ist, ein direkt an B gebundener Rest der Formel m 0,1 oder 2, n 1 oder 2 ist, p, q und r 0,1, 2 oder 3 sind und t 0 oder 1 ist.

6. Photographisches Material nach Anspruch 5, dadurch gekennzeichnet, dass die Azofarbstoffe mindestens 2 Sulfogruppen enthalten.

7. Photographisches Material nach Anspruch 6, dadurch gekennzeichnet, dass die Azofarbstoffe mindestens 3 Sulfogruppen enthalten.

8. Photographisches Material nach Anspruch 1, dadurch gekennzeichnet, dass die kolloidale Dispersion durch Umsetzung der Azofarbstoffe mit den Metallsalzen bei einer Temperatur von 30 bis 60°C und einem pH-Wert von 5 bis 8 erhalten wird.

9. Photographisches Material nach Anspruch 8, dadurch gekennzeichnet, dass die Temperatur 40 bis 50°C und der pH-Wert 6 bis 7 beträgt.

10. Photographisches Material nach Anspruch 1, dadurch gekennzeichnet, dass die Gelatinekonzentration in der kolloidalen Dispersion 1 bis 8 % beträgt.

11. Photographisches Material nach Anspruch 10, dadurch gekennzeichnet, dass die Gelatinekonzentration 2 bis 6% beträgt.

12. Photographisches Material nach Anspruch 1, dadurch gekennzeichnet, dass es in mindestens einer Schicht eine kolloidale Dispersion wasserunlöslicher Calcium-, Barium- oder Lanthansalze von Azofarbstoffen der Formel (1), worin
A, B, D unabhängig voneinander Phenyl oder Naphthyl sind, das gegebenenfalls mit Hydroxyl, Amino, -NHR₁ substituiert ist, worin R₁ worin R₅ Wasserstoff, Methyl oder Chlor ist, oder A, B und D unabhängig voneinander gegebenenfalls mit -OCH₃, -OC₂H₅, -OC₂H₄OH, -SC₂H₅, -SO₂CH₃, -SO₂C₂H₅, -SO₃C₄H₉ oder -CO₂R₆ oder -OCOR₆, worin R₆ Alkyl mit 1 bis 5 Kohlenstoffatomen oder Phenyl ist, substituiert sind,
I, U und V -SO₃M sind, worin M Wasserstoff, Natrium oder Kalium ist,
Z, wenn n 2 ist, ein über je eine -NH-Gruppe an die benachbarten aromatischen Reste B gebundenes Brückenglied oder, wenn n 1 ist, ein direkt an B gebundener Rest der Formel und m, n, p, q, r, t die angegebenen Bedeutungen haben, in Gelatine enthält, worin die Kolloidteilchen eine Grösse von 0,01 bis 0,5 µm besitzen und das Verhältnis von Azofarbstoff zu Gelatine 1:2 bis 1:10 beträgt.

13. Photographisches Material nach Anspruch 12, dadurch gekennzeichnet, dass das Gewichtsverhältnis von Azofarbstoff zu Gelatine 1:2 bis 1:6 beträgt.

14. Photographisches Material nach Anspruch 1, dadurch gekennzeichnet, dass es zusätzlich zur kolloidalen Dispersion in derselben Schicht eine gegebenenfalls sensibilisierte oder supersensibilisierte Silberhalogenidemulsion enthält.

15. Verfahren zur Herstellung des photographischen Materials nach Anspruch 1, dadurch gekennzeichnet, dass man in das Material mindestens eine Schicht einarbeitet, die eine kolloidale Dispersion von wasserunlöslichen Salzen wasserlöslicher, zur Lackbildung befähigter Azofarbstoffe in Gelatine enthält, worin die Kolloidteilchen eine Grösse von 0,01 bis 1 µm besitzen und das Gewichtsverhältnis von Azofarbstoff zu Gelatine 1:1 bis 1:10 beträgt.

16. Die im Material nach Anspruch 1 verwendete kolloidale Dispersion.

## Claims

1. Photographic material for the silver dye bleach process, which contains, in at least one layer, a colloidal dispersion of water-insoluble salts of water-soluble azo dyes, capable of laking, in gelatine, characterised in that the colloidal particles are rod-shaped and have a length of 0.01 to 1 µm, the ratio by weight of azo dye to gelatine being 1:1 to 1:10 and the colloidal dispersion is obtained by reacting the azo dyes with at least the stoichiometric quantity of divalent or trivalent metal salts in the presence of gelatine.

2. Photographic material according to Claim 1, characterised in that the metal salts are salts of magnesium, calcium, strontium, barium, zinc, cobalt, nickel, lanthanum, the lanthanides or mixtures of these salts.

3. Photographic material according to Claim 2, characterised in that the metal salts are salts of magnesium, calcium, barium or lanthanum.

4. Photographic material according to Claim 3, characterised in that the metal salts are salts of barium.

5. Photographic material according to Claim 1 characterised in that the azo dyes are of the formula in which
A, B and D independently of one another are phenyl or naphthyl, these radicals being unsubstituted or substituted by hydroxyl amino, -NHR₁ or -N(R₂)₂, in which R₁ and R₂ are alkyl having 1 to 8 carbon atoms, -C₂H₄OH, - COR₃ with R₃ being alkyl having 1 to 10 carbon atoms, phenyl, phenyl substituted by halogen, alkoxy, acylamino, alkylcarbonyl, alkylsulfonyl or halogenoalkyl each having 1 to 4 carbon atoms in the alkyl moiety, or carboxyl, in which R₄ and R₄ʼ independently of one another are hydrogen, halogen, nitro, trifluoromethyl, alkyl or alkoxy each having 1 to 4 carbon atoms, -NHCOX, NHSO₂Y, -COZ or -SO₂Z, in which X is hydroxyl, HO₂C-alkyl, HO₂C-alkenyl, HO₂C-phenyl, HO₃S-phenyl, phenyl, furanyl, thienyl or pyridyl, Y is alkyl, phenyl, alkylphenyl or HO₂C-phenyl and Z is alkyl or amino, or R₁ and R₂ are in which R₅ is hydrogen, methyl or chlorine, or and R₁ can also be a radical of the formula or A, B and D independently of one another may be substituted by -OCH₃, -OC₂H₅, -OC₂H₄OH, -OC₂H₄OCH₃, -OC₂H₄OC₂H₄OH, -SCH₃, -SC₂H₅, -SO₂CH₃, -SO₂C₂H₅, -SO₃C₄H₉ or -CO₂R₆ or -OCOR₆, in which R₆ is alkyl having 1 to 5 carbon atoms or phenyl, I, U and V are -SO₃M or -CO₂M, in which M is hydrogen, sodium or potassium,
Z is, if n = 2, a bridge member linked by an -NH- group to the adjoining aromatic radicals B or, if n = 1, is a radical of the formula linked directly to B, m is 0, 1 or 2, n is 1 or 2, p, q and r are 0, 1, 2 or 3 and t is 0 or 1.

6. Photographic material according to Claim 5, characterised in that the azo dyes contain at least 2 sulpho groups.

7. Photographic material according to Claim 6, characterised in that the azo dyes contain at least 3 sulpho groups.

8. Photographic material according to Claim 1, characterised in that the colloidal dispersion is obtained by reacting the azo dyes with the metal salts at a temperature of 30 to 60°C and a pH of 5 to 8.

9. Photographic material according to Claim 8, characterised in that the temperature is 40 to 50°C and the pH is 6 to 7.

10. Photographic material according to Claim 1, characterised in that the gelatine concentration in the colloidal dispersion is 1 to 8%.

11. Photographic material according to Claim 10, characterised in that the gelatine concentration is 2 to 6%.

12. Photographic material according to Claim 1, characterised in that it contains, in at least one layer, a colloidal dispersion in gelatine of water insoluble calcium, barium or lanthanum salts of azo dyes of the formula (1), in which
A, B and D independently of one another are phenyl or naphthyl, these radicals being unsubstituted or substituted by hydroxyl, amino or -NHR₁ in which R₁ is in which R₅ is hydrogen, methyl or chlorine, or A, B and D independently of one another may be substituted by -OCH₃, -OC₂H₅, -OC₂H₄OH, -SC₂H₅, -SO₂CH₃, -SO₂C₂H₅, -SO₃C₄H₉ OR -CO₂R₆ or -OCOR₆ in which R₆ is alkyl having 1 to 5 carbon atoms or phenyl, I, U and V are -SO₃M, in which M is hydrogen, sodium or potassium,
Z is, if n = 2, a bridge member linked via an -NH- group to each of the adjoining aromatic radicals B or, if n = 1, is a radical of the formula linked directly to B, and m, n, p, q, r and t are as defined above, the colloid particles having a size of 0.01 to 0.5 µm and the ratio of azo dye to gelatine being 1:2 to 1:10.

13. Photographic material according to Claim 12, characterised in that the ratio by weight of azo dye to gelatine is 1:2 to 1:6.

14. Photographic material according to Claim 1, characterised in that it contains, additionally to the colloidal dispersion and in the same layer, a silver halide emulsion which may be sensitised or supersensitised.

15. Process for preparing the photographic material according to Claim 1, characterised in that at least one layer is incorporated into the material which contains a colloid dispersion of water-insoluble salts of water-soluble azo dyes, capable of laking, in the gelatine, the colloid particles having a size of 0.01 to 1 µm and the ratio by weight of azo dye to gelatine being 1:1 to 1:10.

16. Colloidal dispersion used in the material according to Claim 1.

## Revendications

1. Matériau photographique pour le procédé de blanchiment de l'argent, qui contient, dans de la gélatine, dans au moins une couche, une dispersion colloïdale de sels insolubles dans l'eau de colorants azoïques solubles susceptibles de former laque, caractérisé en ce que les particules colloïdales se présentent sous forme de bâtonnets et ont une longueur de 0,01 à 1 µm, le rapport de poids du colorant azoïque et de la gélatine est de 1:1 à 1:10 et la dispersion colloïdale est obtenue en présence de gélatine par transformation des colorants azoïques avec au moins la quantité stoechiométrique de sels métalliques bi- ou trivalents.

2. Matériau photographique selon la revendication 1, caractérisé en ce que les sels métalliques sont des sels de magnésium, de calcium, de strontium, de barium, de zinc, de cobalt, de nickel, de lanthane, des lanthanides ou des mélanges de ces sels.

3. Matériau photographique selon la revendication 2, caractérisé en ce que les sels métalliques sont des sels de magnésium, de calcium, de barium ou de lanthane.

4. Matériau photographique selon la revendication 3, caractérisé en ce que les sels métalliques sont des sels de barium.

5. Matériau photographique selon la revendication 1, caractérisé en ce que les colorants azoïques correspondent à la formule dans laquelle
A, B et D sont, indépendamment les uns des autres des phényles ou naphthyles, ces groupes étant le cas échéant substitués par un hydroxyle, un amino, -NHR₁ ou -N(R₂)₂, où R₁ et R₂ représentent un alkyle ayant 1 à 8 atomes de carbone, -C₂H₄OH, -COR₃ où R₃ est un alkyle ayant 1 à 10 atomes de carbone, un phényle, le phényle étant substitué par un halogène, un alkoxy, un acylamino, un alkyl-carbonyl, un alkyl-sulfonyl ou un alkyle halogéné ayant chaque fois 1 à 4 atomes de carbone sur le groupe alkyle, ou un carboxyle, dans lequel R₄ et R₄' sont indépendamment les uns des autres un hydrogène, un halogène, un nitro, un trifluorméthyle, un alkyle ou un alcoxy avec chacun de 1 à 4 atomes de carbone, -NHCOX, -NHSO₂Y, -COZ ou -SO₂Z, dans lesquels X est un hydroxyle, HO₂C-alkyle, Ho₂C-alcenyle, HO₂C-phényle, HO₃S-phényle, un phényle, un furanyle, un thienyle, un pyridyle, Y est un alkyle, un phényle, un alkylphényle ou HO₂C-phényle et Z un alkyle ou un amino, et R₁ et R₂ représentent dans lequel R₅ est un hydrogène, un méthyle ou un chlore, ou bien représentent et R₁ est de plus un groupe ayant pour formule ou bien A, B et D sont indépendamment les uns des autres le cas échéant substitués par -OCH₃, -OC₂H₅, -OC₂H₄OH, -OC₂H₄OCH₃, -OC₂H₄OC₂H₄OH, -SCH₃, -SC₂H₅, -SO₂CH₃, -SO₂C₂H₅, -SO₃C₄H₉ ou -CO₂R₆ ou -OCOR₆, où R₆ est un alkyle ayant 1 à 5 atomes de carbone ou un phényle,
I, U et Y sont -SO₃M ou -CO₂M, dans lesquels M est un hydrogène, un sodium ou un potassium,
Z représente, dans le cas où n égale 2, un élément pontant lié à l'aide chaque fois d'un groupe -NH aux parties aromatiques voisines ou, dans le cas où n égale 1, un groupe directement lié à B dans la formule m est 0,1 ou 2, n est 1 ou 2, p, q et r sont 0,1, 2 ou 3 et t est 0 ou 1.

6. Matériau photographique selon la revendication 5, caractérisé en ce que les colorants azoïques contiennent au moins 2 groupes sulfonés.

7. Matériau photographique selon la revendication 6, caractérisé en ce que les colorants azoïques contiennent au moins 3 groupes sulfonés.

8. Matériau photographique selon la revendication 1, caractérisé en ce que la dispersion colloïdale est obtenue par transformation des colorants azoïques avec les sels métalliques à une température de 30 à 60°C et un pH de 5 à 8.

9. Matériau photographique selon la revendication 8, caractérisé en ce que la température se situe de 40 à 50°C et le pH de 6 à 7.

10. Matériau photographique selon la revendication 1, caractérisé en ce que la concentration de gélatine dans la dispersion colloïdale est de 1 à 8%.

11. Matériau photographique selon la revendication 10, caractérisé en ce que la concentration de gélatine est de 2 à 6%.

12. Matériau photographique selon la revendication 1, caractérisé en ce qu'il contient, dans au moins une couche, une dispersion colloïdale de sels insolubles dans l'eau de calcium, de barium ou de lanthane de colorants azoïques de formule (1), dans laquelle
soit A, B, D sont indépendamment les uns des autres un phényle ou un naphthyle qui est le cas échéant substitué par un hydroxyle, un amino, -NHR₁, dans lequel R₁ représente où R₅ est un hydrogène, un méthyle ou un chlore, soit A, B et D sont indépendamment les uns des autres le cas échéant substitués par -OCH₃, -OC₂H₅, -OC₂H₄OH, -SC₂H₅, - SO₂CH₃, -SO₂C₂H₅, -SO₃C₄H₉ ou -CO₂R₆ ou -OCOR₆, où R₆ est un alkyle ayant 1 à 5 atomes de carbone ou un phényle I, U et V sont -SO₃M, dans lequel M est un hydrogène, un sodium ou un potassium,
Z, dans le cas où n égale 2, représente un élément pontant lié à l'aide chaque fois d'un groupe -NH aux radicaux aromatiques voisins ou, dans le cas où n égale 1, un radical directement lié à B dans la formule et m, n, p, q, r, t ont les significations données, dans de la gélatine où les particules colloïdales ont une grosseur de 0,01 à 0,5 µm et la proportion de colorant azoïque par rapport à la gélatine est de 1:2 à 1:10.

13. Matériau photographique selon la revendication 12, caractérisé en ce que la proportion de poids de colorant azoïque par rapport à la gélatine est de 1:2 à 1:6

14. Matériau photographique selon la revendication 1, caratérisé en ce qu'il contient, le cas échéant, en plus de la dispersion colloïdale, une émulsion d'halogénure d'argent sensibilisée ou ultrasensibilisée dans cette même couche.

15. Procédé pour la fabrication du matériau photographique selon la revendication 1, caractérisé en ce que l'on incorpore dans le matériau au moins une couche qui contient dans de la gélatine une dispersion colloïdale de sels insolubles dans l'eau de colorants azoïques solubles susceptibles de former laque, et dans laquelle les particules colloïdales ont une grosseur de 0,01 à 1 µm et la proportion de poids de colorant azoïque par rapport à la gélatine est de 1:1 à 1:10.

16. La dispersion colloïdale utilisée dans le matériau selon la revendication 1.
